# FASCICULE DE BREVET EUROPEEN

(11) **EP 0 853 578 B1**
(45) Date de publication et mention de la délivrance du brevet: **18.08.1999**
(21) Numéro de dépôt: 96933465.5
(22) Date de dépôt: 01.10.1996
(51) Int. Cl.: B65B 7/28, B65D 8/18

(54) **PROCEDE DE FERMETURE DE RECIPIENT AVEC UN COUVERCLE PAR SERTISSAGE ET THERMOSCELLAGE**
VERFAHREN ZUM VERSCHLIESSEN EINES BEHÄLTERS MIT EINEM DECKEL DURCH KRIMPEN UND HEISSIEGELN
METHOD FOR SEALING A CONTAINER WITH A LID BY CRIMPING AND HEAT SEALING

(30) Priorité: 02.10.1995 FR 9511751
(43) Date de publication de la demande: 22.07.1998
(73) Titulaire: PECHINEY RECHERCHE (GIE), 92048 Paris la Défense 5 (FR)
(72) Inventeur: JOUILLAT, Jean-François, F-49150 Bauge (FR)
(74) Mandataire: Pigasse, Daniel
(86) Numéro de dépôt international: FR9601526
(87) Numéro de publication internationale: WO9712808

(56) Documents cités:
- EP-A- 0 068 718
- EP-A- 0 356 525
- EP-A- 0 575 267
- GB-A- 1 536 671
- US-A- 4 264 316

## Description

### DOMAINE DE L'INVENTION

L'invention concerne le domaine des emballages rigides ou semi-rigides constitués par des récipients, typiquement des corps de boîtes, fermés par des couvercles sertis. L'invention est plus spécifiquement relative à un procédé de fermeture de récipient comprenant un sertissage et un thermoscellage du couvercle et du corps de boîte.

### ETAT DE LA TECHNIQUE

Selon la pratique industrielle la plus courante, la fermeture étanche de récipients métalliques rigides (corps de boîtes, soit emboutis en une pièce, soit soudés en deux pièces), c'est à dire dont l'épaisseur de paroi métallique est de l'ordre de 0,15 à 0,25 mm, est réalisée par sertissage de couvercles dotés d'un joint périphérique, comme représenté aux figures de la planche 1.

Le sertissage comprend la formation d'un double crochet par enroulement du bord du couvercle et du bord à sertir du corps de boîte, double crochet obtenu par plusieurs jeux de molettes de sertissage.

La fermeture de récipients semi-rigides, c'est à dire dont l'épaisseur de paroi métallique est de l'ordre de 0,10 mm jusqu'à 0,15 mm, fait appel soit à la technique du thermoscellage, soit au sertissage d'un couvercle.

### PROBLEME POSE

Le problème posé concerne la qualité finale des récipients garnis de produits conditionnés tels qu'ils sont livrés aux consommateurs.
Cette qualité finale est pour une part liée au couvercle et au sertissage du couvercle et du corps de boîte une fois rempli.

En effet, il y a au moins 3 problèmes différents en relation avec le couvercle ou le sertissage:
- d'une part, le fabricant de couvercle est confronté à un problème de formation du joint sur les couvercles:
   * les cadences de mise en forme du couvercle augmentent avec les progrès de la technologie mécanique et de l'automation.
   * le dépôt du joint reste conditionné par un écoulement d'un joint liquide à travers un orifice en mouvement relatif par rapport au couvercle, avec des ouvertures et fermetures de l'orifice pour chaque couvercle.
      Les irrégularités de dépôt et incidents de fabrication nécessitent un contrôle strict du dépôt du joint. En effet, un manque de joint signifie ultérieurement une contamination bactérienne possible du contenu du récipient, avec les conséquences éventuellement très graves qui peuvent en découler.
- d'autre part, le sertissage reste une opération critique pour les mêmes raisons que celles vue précédemment (risque de contamination bactérienne si le sertissage est insuffisant, c'est à dire si le recouvrement des crochets du bord du couvercle et du bord à sertir est insuffisant).
- par ailleurs, le couvercle une fois serti joue un grand rôle, tout comme le fond du récipient, lors de la phase de traitement thermique, typiquement la stérilisation à haute température, par exemple entre 110 et 130°C. Compte tenu de la pression développée durant la stérilisation, il se produit une déformation des éléments les moins rigides de l'emballage, à savoir le fond et le couvercle. Bien que ces éléments soient conçus pour admettre des déformations réversibles, c'est à dire essentiellement grâce à des effets de charnière qui font que les partie sorties à haute température rentrent et reprennent leur position au refroidissement, il n'en reste pas moins vrai qu'il se produit assez régulièrement des déformations irréversibles (appelées "facettes" ou "becquets") qui rendent le produit non commercialisable.
- enfin, toutes les études de corrosion montrent que le couvercle est une partie de l'emballage souvent corrodée, ce qui peut réduire considérablement la durée de vie de l'emballage.

En conclusion, la demanderesse a recherché les moyens pour résoudre simultanément l'ensemble de ces problèmes.

### DESCRIPTION DE L'INVENTION

Un premier objet de l'invention est constitué par un procédé tel que défini par la revendication 1.

Selon une modalité préférée de l'invention, on forme, par thermoscellage dudit revêtement intérieur dudit récipient avec ledit revêtement intérieur dudit couvercle, un ménisque de matière assurant la soudure des revêtements intérieurs dudit récipient et dudit couvercle et formant une jonction de ladite cuvette et de ladite jupe.

L'ensemble de ces moyens permet de résoudre l'ensemble des problèmes posés.
En effet, d'une part, il n'est plus nécessaire d'utiliser un couvercle avec joint, sans pour autant perdre l'étanchéité de l'emballage final, après sertissage et thermoscellage du couvercle et du récipient.
D'autre part, il a été observé, après remplissage de l'emballage et stérilisation, une très grande diminution des rebuts par déformation irréversible des emballages.
Enfin, les études de corrosion sur emballages avec produits conditionnés selon l'invention ont montré une nette augmentation de la durée de vie, comparativement à des emballages avec couvercle serti traditionnel.

L'ensemble de ces résultats est, semble-t-il, lié à la présence simultanée d'un sertissage qui assure la fixation mécanique du couvercle au récipient et en partie l'étanchéité, et d'un thermoscellage qui assure aussi l'étanchéité, qui rend solidaires le haut de jupe dudit récipient et la partie correspondante, relativement verticale, du bord à sertir du couvercle.

### DESCRIPTION DES FIGURES

Les figures 1a à 1d illustrent le procédé selon l'invention.
la figure 1a représente, en coupe axiale, un récipient (2) comprenant une jupe (3) et un bord tombé (4a).
La figure 1b représente, en coupe axiale, un couvercle (5) comprenant un panneau central (6) formant cuvette, et un bord à sertir (7a).
La figure 1c représente, en coupe axiale, l'emballage (1a) formé par sertissage du couvercle (5) sur le récipient (2), le contenu n'étant pas représenté.
La figure 1d représente, en coupe axiale, une modalité du procédé dans lequel on réalise le thermoscellage, après le sertissage, en plaçant l'emballage serti (1a) sur un support (13), et appliquant un mors chauffant (14) sur le serti formé par le crochet (9) du couvercle et le bord tombé (4) du récipient, de manière à obtenir l'emballage (1) selon l'invention.
La figure 2 représente, en vue partielle selon une coupe axiale, la liaison, par sertissage et thermoscellage selon l'invention, du couvercle (5) et du récipient (2), après traitement thermique de stérilisation. Le couvercle (5) comprend un bord à sertir (7) et un panneau central formant cuvette (6). Le bord à sertir (7) est constitué par une pente intérieure (8) et un crochet (9).
La figure 3 représente, en vue analogue à celle de la figure 2, la liaison par sertissage selon l'état de la technique, du couvercle (5) avec joint (15), après traitement thermique de stérilisation et déformation irréversible du couvercle à cette occasion.
   On a représenté, en pointillés, la position du couvercle avant stérilisation.

### DESCRIPTION DETAILLEE DE L'INVENTION

Selon l'invention, l'opération de thermoscellage peut être effectuée après celle de sertissage, comme représenté aux figures 1a à 1d, ou simultanément à celle de sertissage.

Selon une première modalité de l'invention, ledit revêtement intérieur dudit récipient et celui dudit couvercle comprend extérieurement un film thermoplastique, le film thermoplastique dudit récipient et celui dudit couvercle étant thermoscellables.
Ce film thermoplastique peut être un film de polyoléfine de 5 à 50 µm d'épaisseur.
Comme polyléfine, on peut prendre le PP (polypropylène).

Selon une autre modalité de l'invention, un desdits revêtements intérieurs comprend un film thermoplastique, l'autre desdits revêtements intérieurs comprend un vernis thermoscellable audit film thermoplastique.
Dans ce cas, ledit film thermoplastique est une polyoléfine et ledit vernis est un vernis chargé de grains d'une matière thermoplastique thermoscellable avec ladite polyoléfine.
Ladite polyoléfine peut être du PP et ledit vernis peut être un vernis époxy.
De préférence, ledit récipient est revêtu intérieurement dudit vernis, et ledit couvercle est revêtu intérieurement de ladite polyoléfine, mais on peut aussi avoir l'inverse, ledit récipient étant revêtu intérieurement de ladite polyoléfine, et ledit couvercle étant revêtu intérieurement dudit vernis.

Un deuxième objet de l'invention est constitué par les emballages obtenus selon le procédé de l'invention (revendication 11). Cet emballage contenant un produit à conditionner, formé par un récipient métallique comprenant une jupe et un bord tombé, et un couvercle métallique comprenant une cuvette et un bord à sertir, ledit couvercle étant serti audit récipient, est caractérisé en ce que le revêtement intérieur dudit couvercle est thermoscellé au revêtement intérieur dudit récipient.
Les parties en regard, thermoscellées, des révêtements intérieurs dudit couvercle et dudit récipient se terminent par un ménisque périphérique assurant la jonction de ladite cuvette et de ladite jupe.

Selon l'invention, ledit récipient et/ou ledit couvercle sont métalliques, l'épaisseur de métal étant comprise entre 0,10 et 0,25 mm.
Ledit métal peut être l'aluminium ou les alliages d'aluminium, ou l'acier, le récipient pouvant être en un matériau différent de celui du couvercle.

Ainsi, ledit récipient peut être en acier et ledit couvercle en aluminium.

Ledit revêtement intérieur dudit récipient et dudit couvercle peuvent être choisis parmi les films de matière thermoplastique, ou les vernis contenant des grains de matière thermoplastique.
Ledit revêtement intérieur dudit récipient et ledit revêtement intérieur dudit couvercle peuvent être tous deux des films de matière thermoplastique, de préférence des films de polyoléfine.
Selon une autre variante, ledit revêtement intérieur dudit récipient peut être un vernis contenant des grains de matière thermoplastique et ledit revêtement intérieur dudit couvercle peut être un film de matière thermoplastique thermoscellable audit vernis.

Selon l'invention, ledit film de matière thermoplastique présente une épaisseur de 10 à 50 µm, et ledit vernis présente une épaisseur de 3 à 15 µm.

L'invention concerne plus spécialement des récipients du type corps de boîte ou barquettes, avec un couvercle qui peut être ou non à ouverture facile.

### EXEMPLE DE REALISATION

On a réalisé des essais, selon l'invention et selon l'état de la technique (essais comparatifs):
I - Spécifications des corps de boîtes et couvercles :
I-1 Spécifications communes aux essais selon l'invention et selon l'état de la technique :
   * essais sur des corps de boîtes et couvercles de format commercial dit "1/4 - diamètre 63 mm".
      La hauteur des boîtes est de : 73,6 mm.
   * corps de boîtes et couvercles en alliage d'aluminium 5052 (désignation selon l'Aluminum Association), en épaisseur de 0,25 mm pour le corps de boîte et de 0,225 mm pour le couvercle.
I-2 Spécifications particulières :
   A) Essais comparatifs:
      * revêtement intérieur des corps de boîte et couvercles : vernis époxy à 5 g/m2
      * couvercles "standard" avec joint
   B) Essais selon l'invention:
      * revêtement intérieur des corps de boîte et couvercless :
         couche de PP de 25 µm rendue adhérente à la couche métallique Al par une couche adhésive à base de copolymère PP à groupements acides carboxyliques,
      * couvercles "standard" sans joint
II Fermeture des récipients avec les couvercles :
   II-A Essais comparatifs:
      Les couvercles sont sertis sur les corps de boîtes avec une sertisseuse à molettes selon la technique standard, de manière à former un crochet (9) tel que représenté à la figure 3 avec la courbe en pointillés.
   II-B Essais selon l'invention
      Les couvercles ont été d'abord sertis de manière standard, puis, comme représenté aux figures 1a à 1d, on a thermoscellé le serti en appliquant un mors chauffant (14) sur le serti formé par la coopération du crochet (9) du couvercle et du bord tombé (4) du corps de boîte.
      Conditions de thermoscellage:
      * pression de 0,4 bar
      * température du mors chauffant : 280°C
      * température mesurée du serti : 210°C
      * durées : 1 - 1,7 - 2 - 2,5 s

III Résultats obtenus :
Il n'a pas été noté de différences notables entre les essais où a varié la durée de tehrmoscellage (de 1 à 2,5 s).
III-1 Tenue à la pression intérieure : pression d'apparition de fuite, de déformations de type "facettes" ou "becquets", mesurée à froid.

| | PRESSION en BAR (= 10⁵ MPa) | | |
|---|---|---|---|
| | FUITE | FACETTE | BECQUET |
| | | | |

| A ESSAIS COMPARATIFS | | | |
|---|---|---|---|
| A1 couvercle sans joint | 0,1 | 1,6 | 1,9 |
| A2 couvercle sans OF (*) | 1,9 | 1,5 | 1,9 |
| A3 couvercle avec OF | 1,2 | 1,2 | 1,7 |

| B ESSAIS SELON L'INVENTION | | | |
|---|---|---|---|
| B1 couvercle sans scellage | 2,1 | 1,2 | 2,1 |
| B2 couvercle sans OF | - (**) | 2,1 | -(**) |
| B3 couvercle avec OF | - (**) | 2,2 | -(**) |

| | | | |
|---|---|---|---|
| * "OF" = ouverture facile | | | |
| ** "-" signifie qu'il n'y a pas de fuite / de déformation à 2,5 bar | | | |
| Remarques: Une "facette" désigne une déformation dans le plan du couvercle. Un "becquet" désigne une déformation (plus grave que la précédente) qui touche aussi la périphérie du couvercle et donc le serti. | | | |

III-2 Examen visuel du serti
A) l'essai comparatif est représenté à la figure 3.
B) la figure 2 représente un exemple typique selon l'invention qui se caractérise par la présence d'un ménisque (12) de matière thermoplastique.

III-3 Résistance à la corrosion due au contenu
Les essais comparatifs ont montré que la présence d'un ménisque de matière thermoplastique diminue la corrosion qui peut prendre naissance dans l'espace confiné compris entre la pente intérieure (8) du couvercle et le haut de la jupe (3) du récipient. Cette amélioration de la tenue à la corrosion due au contenu (présence d'aliments acides / salés, etc...) permet d'augmenter la durée de vie des emballages.
III-4 Conclusions
Il ne fait pas de doute que la formation d'un ménisque de matière thermoplastique (12) modifie et améliore le comportement mécanique du couvercle et sa tenue à la corrosion.

### AVANTAGES DE L'INVENTION

L'invention, outre qu'elle permet de résoudre l'ensemble des problèmes posés, et qui ne seront pas repris ici, permet aussi d'élargir les possibilités techniques des emballages à couvercles sertis, en particulier dans le domaine de la tenue mécanique du couvercle, et dans celui de la tenue à la corrosion. Ces possibilités peuvent, à performances égales, permettre de réduire l'épaisseur de ces couvercles, et donc leur coût matière.

## Revendications

1. Procédé de fermeture d'un récipient métallique comprenant une jupe et un bord tombé, avec un couvercle métallique comprenant une cuvette et un bord à sertir, comprenant un approvisionnement en récipient et en couvercle, un sertissage du bord dudit couvercle avec le bord tombé dudit récipient de manière à former au moins un crochet de sertissage,
caractérisé en ce que,
a) ledit couvercle approvisionné est exempt de joint, ledit récipient et ledit couvercle approvisionnés comprenant chacun un revêtement intérieur choisi de manière à ce que le revêtement intérieur de l'un soit thermoscellable avec le revêtement intérieur de l'autre,
b) après avoir serti ledit couvercle et ledit récipient, on thermoscelle ledit revêtement intérieur dudit récipient en contact avec ledit revêtement intérieur dudit couvercle.

2. Procédé selon la revendication 1 dans lequel on forme, par thermoscellage dudit revêtement intérieur dudit récipient avec ledit revêtement intérieur dudit couvercle, un ménisque de matière assurant la soudure des revêtements intérieurs dudit récipient et dudit couvercle et formant une jonction de ladite cuvette et de ladite jupe.

3. Procédé selon une quelconque des revendications 1 et 2 dans lequel l'opération de thermoscellage est effectuée après celle de sertissage ou simultanément à celle de sertissage.

4. Procédé selon une quelconque des revendications 1 à 3 dans lequel ledit revêtement intérieur dudit récipient et celui dudit couvercle comprennent intérieurement un film thermoplastique, le film thermoplastique dudit récipient et celui dudit couvercle étant thermoscellables.

5. Procédé selon la revendication 4 dans lequel ledit film thermoplastique est un film de polyoléfine de 5 à 50 µm d'épaisseur.

6. Procédé selon la revendication 5 dans lequel ledit film thermoplastique est un film de PP.

7. Procédé selon une quelconque des revendications 1 à 3 dans lequel un desdits revêtements intérieurs comprend un film thermoplastique, l'autre desdits revêtements intérieurs comprend un vernis thermoscellable audit film thermoplastique.

8. Procédé selon la revendication 7 dans lequel ledit film thermoplastique est une polyoléfine, et ledit vernis est un vernis chargé de grains de ladite polyoléfine, de manière à ce que ledit vernis soit thermoscellable audit film.

9. Procédé selon la revendication 8 dans lequel ladite polyoléfine est du PP et ledit vernis est à base de résine époxy.

10. Procédé selon une quelconque des revendications 7 à 9 dans lequel ledit récipient est revêtu intérieurement dudit film de polyoléfine, et ledit couvercle est revêtu intérieurement dudit vernis.

11. Emballage contenant un produit conditionné, formé par un récipient métallique comprenant une jupe et un bord tombé, et un couvercle métallique comprenant une cuvette et un bord à sertir, ledit couvercle étant serti audit récipient, et caractérisé en ce que le revêtement intérieur dudit couvercle est thermoscellé au revêtement intérieur dudit récipient.

12. Emballage selon la revendication 11 dans lequel la jonction thermoscellée des revêtements intérieurs dudit couvercle et dudit récipient forme un ménisque périphérique assurant la jonction de ladite cuvette et de ladite jupe.

13. Emballage selon une quelconque des revendications 11 et 12 dans lequel l'épaisseur de métal dudit récipient et dudit couvercle est comprise entre 0,10 et 0,25 mm.

14. Emballage selon la revendication 13 dans lequel ledit métal est l'aluminium ou les alliages d'aluminium, ou l'acier, le récipient pouvant être en un matériau différent de celui du couvercle.

15. Emballage selon la revendication 14 dans lequel ledit récipient est en acier et ledit couvercle est en aluminium.

16. Emballage selon une quelconque des revendications 11 à 15 dans lequel ledit revêtement intérieur dudit récipient et dudit couvercle sont choisis parmi les films de matière thermoplastique ou les vernis contenant des grains de matière thermoplastique.

17. Emballage selon une quelconque des revendications 11 à 16 dans lequel ledit revêtement intérieur dudit récipient et celui dudit couvercle sont des films de matière thermoplastique, de préférence des films de polyoléfine.

18. Emballage selon une quelconque des revendications 11 à 16 dans lequel ledit revêtement intérieur dudit récipient est un vernis contenant des grains de matière thermoplastique et ledit revêtement intérieur dudit couvercle est un film de matière thermoplastique thermoscellable audit vernis.

19. Emballage selon la revendication 16 dans lequel ledit film de matière thermoplastique a une épaisseur de 10 à 50 µm, et ledit vernis a une épaisseur de 3 à 15 µm.

20. Emballage selon une quelconque des revendications 11 à 19 dans lequel ledit récipient est un corps de boîte ou une barquette, et dans lequel ledit couvercle peut être avec ou sans ouverture facile.

## Claims

1. Method for closing a metal container comprising a skirt and a flange, with a metal lid comprising a depression and a rim to be crimped, comprising supply of container and lid, crimping the rim of said lid to the flange of said container, so as to form at least one crimping loop, characterized in that,
a) said supplied lid is seal-free, said supplied container and lid each comprising a lining selected so that the lining of one can be heat sealed with the lining of the other,
b) after crimping said lid and said container, said lining of said container is heat sealed to said lining of said lid.

2. Method according to claim 1, wherein a meniscus is formed by heat sealing said lining of said container to said lining of said lid, which provides welding of the linings of said container and said lid and forms a junction between said depression and said skirt.

3. Method according to either of claims 1 and 2, wherein the heat sealing operation is conducted after or simultaneously with the crimping operation.

4. Method according to any of claims 1 to 3, wherein said lining of said container and that of said lid comprise an inner thermoplastic film, the thermoplastic film of said container and that of said lid being heat sealing.

5. Method according to claim 4, wherein said thermoplastic film is a polyolefin film of 5 to 50 µm thickness.

6. Method according to claim 5, wherein said thermoplastic film is a PP film.

7. Method according to any of claims 1 to 3, wherein one of said linings comprises a thermoplastic film, the other of said linings comprising a lacquer heat-sealable with said thermoplastic film.

8. Method according to claim 7, wherein said thermoplastic film is a polyolefin, and said lacquer is a lacquer containing granules of said polyolefin, in such manner that said lacquer is heat-sealable with said film.

9. Method according to claim 8, wherein said olefin is PP and said lacquer is an epoxy resin based lacquer.

10. Method according to any of claims 7 to 9, wherein said container is lined with said polyolefin film, and said lid is lined with said lacquer.

11. Packaging containing a packaged product, formed by a metal container comprising a skirt and a flange, and by a lid comprising a depression and a rim to be crimped, said lid being crimped to said container, and characterized in that the lining of said lid is heat-sealable with the lining of said container.

12. Packaging according to claim 11, wherein the heat sealed junction between the linings of said lid and of said container form a peripheral meniscus providing a junction between said depression and said skirt.

13. Packaging according to either of claims 11 and 12, wherein the metal thickness of said container and said lid ranges from 0.10 to 0.25 mm.

14. Packaging according to claim 13, wherein said metal is aluminum or aluminum alloys, or steel, the container being possibly made of a different material to that of the lid.

15. Packaging according to claim 14, wherein said container is in steel and said lid is in aluminum.

16. Packaging according to claims 11 to 15, wherein said lining of said container and of said lid are selected among films of thermoplastic material or among lacquers containing granules of thermoplastic material.

17. Packaging according to with claims 11 to 16, wherein said lining of said container and that of said lid are films in thermoplastic material, preferably polyolefin films.

18. Packaging according to with any of claims 11 to 16, wherein said lining of said container is a lacquer containing granules of thermoplastic material, and said lining of said lid is a film in thermoplastic material that can be heat sealed with said lacquer.

19. Packaging according to claim 16, wherein said thermoplastic film thickness ranges from 10 to 50 µm, and said lacquer thickness ranges from 3 to 15 µm.

20. Packaging according to with any of claims 11 to 19, wherein said container is a can body or a tray, and wherein said lid may or may not have an easy opening.

## Patentansprüche

1. Verschlussverfahren eines Metallbehälters mit einem Mantel und einem Abfallsaum, und mit einem Metalldeckel mit einer Schale und einem Bördelrand, mit einer Behälter- und Deckelbeschickung, einem Bördeln des Randes des besagten Deckels mit dem Abfallsaum des besagten Behälters, um mindestens einen Bördelhaken zu bilden, dadurch gekennzeichnet, dass
a) der besagte beschickte Deckel keine Dichtung aufweist, wobei der besagte beschickte Behälter und der besagte beschickte Deckel jeweils eine Innenbeschichtung umfassen, die so gewählt ist, dass die Innenbeschichtung des einen wärmeversiegelbar mit der Innenbeschichtung des anderen ist,
b) man nach dem Bördeln des besagten Deckels und des besagten Behälters die besagte Innenbeschichtung des besagten Behälters in Kontakt mit der besagten Innenbeschichtung des besagten Deckels wärmeversiegelt.

2. Verfahren nach Anspruch 1, bei dem man durch Wärmeversiegelung der besagten Innenbeschichtung des besagten Behälters mit der besagten Innenbeschichtung des besagten Deckels einen Werkstoffmeniskus bildet, der die Schweissverbindung der Inneneschichtungen des besagten Behälters und des besagten Deckels gewährleistet und eine Verbindung der besagten Schale mit dem besagten Mantel bildet.

3. Verfahren nach einem der Ansprüche 1 und 2, bei dem die Wärmeversiegelungsarbeit nach derjenigen des Bördelns oder gleichzeitig mit dieser durchgeführt wird.

4. Verfahren nach einem der Ansprüche 1 bis 3, bei dem die besagte Innenbeschichtung des besagten Behälters und diejenige des besagten Deckels von innen einen Thermoplastfilm umfassen, wobei der Thermoplastfilm des besagten Behälters und derjenige des besagten Deckels wärmeversiegelbar sind.

5. Verfahren nach Anspruch 4, bei dem der besagte Thermoplastfilm ein 5 bis 50 µm dicker Polyolefin-Film ist.

6. Verfahren nach Anspruch 5, bei dem der besagte Thermoplastfilm ein PP-Film ist.

7. Verfahren nach einem der Ansprüche 1 bis 3, bei dem eine der besagten Innenbeschichtungen einen Thermoplastfilm umfasst, und die andere der besagten Innenbeschichtungen einen mit dem besagten Thermoplastfilm wärmeversiegelbaren Lack umfasst.

8. Verfahren nach Anspruch 7, bei dem der besagte Thermoplastfilm ein Polyolefin und der besagte Lack ein mit Körnern des besagten Polyolefins durchsetzter Lack ist, so dass der besagte Lack mit dem besagten Film wärmeversiegelbar ist.

9. Verfahren nach Anspruch 8, bei dem das besagte Polyolefin PP ist und der besagte Lack auf Epoxyharz basiert.

10. Verfahren nach einem der Ansprüche 7 bis 9, bei dem der besagte Behälter von innen mit dem besagten Polyolefinfilm und der besagte Deckel von innen mit dem besagten Lack beschichtet ist.

11. Verpackung mit einem abgepackten Produkt, gebildet aus einem Metallbehälter mit einem Mantel und einem Abfallsaum, und einem Metalldeckel mit einer Schale und einem Bördelrand, wobei der besagte Deckel am besagten Behälter gebördelt ist, dadurch gekennzeichnet, dass die Innenbeschichtung des besagten Deckels mit der Innenbeschichtung des besagten Behälters wärmeversiegelt ist.

12. Verpackung nach Anspruch 11, bei der die wärmeversiegelte Verbindung der Innenverkleidungen des besagten Deckels und des besagten Behälters einen umlaufenden Meniskus bildet, der die Verbindung der besagten Schale mit dem besagten Mantel gewährleistet.

13. Verpackung nach einem der Ansprüche 11 und 12, bei der die Metalldicke des besagten Behälters und des besagten Deckels zwischen 0,10 und 0,25 mm beträgt.

14. Verpackung nach Anspruch 13, bei der das besagte Metall Aluminium oder eine Aluminiumlegierung oder Stahl ist, wobei der Behälter aus einem anderen Material bestehen kann als der Deckel.

15. Verpackung nach Anspruch 14, bei der der besagte Behälter aus Stahl und der besagte Deckel aus Aluminium bestehen.

16. Verpackung nach einem der Ansprüche 11 bis 15, bei der die besagte Innenbeschichtung des besagten Behälters und des besagten Deckels unter Thermoplast-Filmen oder lacken gewählt wird, wobei die Lacke Körner aus Thermoplaststoff beinhalten.

17. Verpackung nach einem der Ansprüche 11 bis 16, bei der die besagte Innenbeschichtung des besagten Behälters und diejenige des besagten Deckels Filme aus Thermoplaststoff bestehen, vorzugsweise Polyolefin-Filme.

18. Verpackung nach einem der Ansprüche 11 bis 16, bei der die besagte Innenbeschichtung des besagten Behälters ein Lack ist, der Körner aus Thermoplaststoff enthält, und die besagte Innenbeschichtung des besagten Deckels ein Thermoplastfilm ist, der mit dem besagten Lack wärmeversiegelt werden kann.

19. Verpackung nach Anspruch 16, bei der der besagte Thermoplastfilm eine Dicke von 10 bis 50 µm aufweist und der besagte Lack eine Dicke von 3 bis 15 µm.

20. Verpackung nach einem der Ansprüche 11 bis 19, bei der der besagte Behälter ein Dosenkörper oder eine Schachtel ist, deren Deckel leicht öffnend ist oder nicht.
